# FASCICULE DE BREVET EUROPEEN

(11) **EP 0 164 678 B1**
(45) Date de publication et mention de la délivrance du brevet: **19.04.1989**
(21) Numéro de dépôt: 85106869.2
(22) Date de dépôt: 04.06.1985
(51) Int. Cl.: C22C 38/48, C22C 38/44, C22C 38/46, C22C 38/54, C21D 1/78

(54) **Acier pour la fabrication de grosses pièces forgées et procédé de traitement de cet acier**
Stahl für die Herstellung von grossen Schmiedestücken und Verfahren zur Behandlung dieses Stahles
Steel for the manufacture of large forgings and process for the treatment of this steel

(30) Priorité: 05.06.1984 FR 8408785
(43) Date de publication de la demande: 18.12.1985
(73) Titulaire: ALSTHOM, F-75784 Paris Cédex 16 (FR)
(72) Inventeur: Coulon, André, F-90160 Bessoncourt (FR); Loier, Chantal, F-90000 Belfort (FR); Badeau, Jean-Pierre, F-71670 Le Breuil (FR)
(74) Mandataire: Weinmiller, Jürgen

(56) Documents cités:
- FR-A- 1 407 452
- GB-A- 833 240

## Description

La présente invention a trait à un acier pour la fabrication de grosses pieces forgées en particulier de rotors de turbine.

Les rotors de turbine classiques en acier Cr - Mo - V permettent des températures de vapeur de l'ordre de 550° C.

Pour permettre une utilisation avec de la vapeur à plus haute température tout en conservant de bonnes propriétés mécaniques on a utilisé des aciers fortement alliés au chrome comme décrit par exemple dans le document FR-A-1 407 452.

Dans ce document on décrit un domaie large mnpq (voir figure 2). L'acier selon l'invention permet d'améliorer les propriétés mecaniques tant à l'ambiante qu'à chaud et peut être utilisé avec de la vapeur à 600° C.

En particulier, la résilience se trouve améliorée ainsi que la résistance au fluage et trois compositions préférentielles sont décrites avec:
(Ni eq 7,71; Cr eq 14,27)
(Ni eq 8,78; Cr eq 13,5)
(Ni eq 7,76; Cr eq 13 94)
L'acier selon l'invention permet d'améliorer les propriétés mécaniques tant à l'ambiante qu'à chaud et peut être utilisé avec de la vapeur à 600° C.
L'acier selon l'invention contient en masse
de 0,16 à 0,22 % de carbone (C)
moins de 0,3 % de silicium (Si)
moins de 0,5 % de manganèse (Mn)
de 0,6 à 0,9 % de nickel (Ni)
de 10,7 à 12,3 % de chrome (Cr)
de 0,8 à 1,1 % de molybdène (Mo)
de 0,22 à 0,35 % de vanadium (V)
de 0,07 à 0,20 % de niobium (Ni)
de 0,05 à 0,11 % d'azote (N₂)
moins de 0,008 % de bore (B)
et des quantités résiduelles maximales (en % en masse)
0, 020 pour le soufre, 0,020 pour le phosphore, 0, 025 pour le cobalt,
0,010 pour l'aluminium, 0,02 pour le titane, 0,02 pour l'étain, 0, 10 pour le cuivre, 0, 015 pour le tungstène, 0,020 pour l'arsenic et 0, 0025 pour l'antimoine, le complément étant en fer,
ledit acier ayant un nickel équivalent calculé selon la formule:
   Nieq=30 C + 0,5Mn+2 Ni+25 N₂+40 B,
   compris entre 9 et 10,2
   et un chrome équivalent calculé selon la formule:
   Creq = Cr + 2 Si + 1,5 Mo + 5 V + 1,75 Nb
   compris entre 14,5 et 15,5
   le rapport entre le Cr eq et le Ni eq étant compris entre 1,49 et 1,65.

Pour obtenir de bonnes propriétés mécaniques on soumet après forgeage les pièces en acier selon l'invention à un traitement comportant les étapes suivantes:
- homogénéisation de la pièce réalisée à une température comprise entre 1130° et 1170°C pendant un temps suffisant pour parachever la mise en solution suivie d'un refroidissement lent au four
- austénitisation entre 1050°C et 1130°C suivie d'une trempe ramenant la température à 250° C
- revenu lui donnant les caractéristiques finales.

Selon une réalisation préférentielle le revenu comporte les étapes suivantes:
- première montée en température jusqu'à une température θ 1 comprise entre 540 et 600°C, de préférence 500°C, avec maintien pendant un temps t au moins égal a 25 h,
- refroidissement lent jusqu'à l'ambiante,
- seconde montée en température jusqu'à une température 8₂ comprise entre 850° C et 710°C, de préférence égale à 685° C, avec maintien pendant le temps t moins égal à 25 h,
- refroidissement lent jusqu'à l'ambiante,
   et est suivi d'un traitement de stabilisation à une température 8₃ = 8₂ -θ₀ maintenu pendant un temps au moins égal à 25 h avec θ₀ compris entre 30° et 50° C.

La présente invention sera mieux comprise à la lumière de la description qui va suivre dans laquelle:
- la figure 1 représente dans le système d'axes Cr eq, Ni eq la place du domaine de composition des aciers selon l'invention,
- la figure 2 représente dans le même système d'axe le domaine des aciers selon l'invention.

L'invention concerne une composition d'acier fortement allié pour grosses pièces de forge pour lesquelles l'addition de Niobium, habituelle pour un acier présentant à chaud une résistance élevée au fluage est limitée corrélativement avec l'addition d'azote, l'ensemble des éléments d'addition devant réaliser un équilibre en vue d'éviter la présence de ferrite résiduelle dans la structure.

En effet il est notoire que les aciers à 12 % de chrome (10 - 14 %) avec de fortes additions de niobium (0,2 à 0,5 %) en plus du vanadium ont de bonnes propriétés vis-à-vis du fluage. Mais dans le cas de grosses pièces forgées la présence excessive de carbures de niobium à coeur peut entraîner des caractéristiques insuffisantes de la ductilité dans des directions perpendiculaires au sens de corroyage. La nécessaire réduction de la teneur en niobium peut correlativement affecter les proprietés à chaud ce qui n'est pas le but recherché. Il importe donc de limiter au juste nécessaire les teneurs conjointes de niobium et d'azote pour obtenir dans toutes les directions une ductilité acceptable tout en cherchant à mettre totalement en solution les carbonitrures formés lors du traitement thermique. Le choix de la température d'austénitisation ainsi que le temps de maintien, seront ajustés pour un diamètre donné de pièce forgée, à la teneur précise en niobium dans la composition de l'acier de façon à utiliser toute l'efficacité de cette addition.

D'autre part une composition "mal équilibrée" peut entraîner un excès de ferrite dans la structure de grosses pièces. On parvient à l'exclure en dosant soigneusement les teneurs en éléments d'addition. Une méthode assez précise pour réaliser ce dosage est celle des "chrome et nickel équivalents" permettant à l'aide de coefficients affectés à chaque élément d'apprécier son aptitude à la formation de ferrite (élément alphagènes) et à la formation d'austénite (éléments gammagènes). Parmi les éléments alphagènes on trouve Si, Or, Mo, H, V, Nb, Ti, AI. Parmi les éléments gammagènes on trouve C, Mn, Ni, Co et Cu.

La littérature existante fournit un choix de formules permettant le calcul des équivalents chrome et nickel. On peut citer les travaux de M. SCHNEIDER ou de MM. RICKETT, WHITE, WALTON et BUTLER. Le tableau ci-après donne une indication des coefficients d'aptitude à la formation de ferrite ou d'austénite pour chaque élément d'addition.

Les estimations se font en calculant les équations suivantes dans lesquelles les symboles correspondent en masse de l'élément dans l'acier:
Nickel équivalent = 30 C + 0,5 Mn + 2 Ni + 25 N₂ + 40 B
Chrome équivalent = Cr + 2 Si + 1,5 Mo + 5 V + 1,75 Nb

Une composition d'alliage conforme à l'invention aura, sur la base ce qui précède un équivalent chrome compris entre 14,5 et 15, 5 et plus avantageusement entre 14,7 et 15,3 un équivalent nickel compris entre 9 et 10,2, le rapport optimum entre l'équivalent chrome et l'équivalent nickel devant être compris entre 1,49 et 1,65.

La figure 1 représente un diagramme où l'équivalent chrome est porté en abscisse et l'équivalent nickel est porté en ordonnée. Les structures finales obtenues apparaissent sur la figure 1, les droites tracées indiquant conventionnellement le passage d'une structure à une autre (A étant l'austénite, M la martensite et 8 F la delta- ferrite). Le rectangle a b c d représente la zone d'analyse chimique limitée par les extrêmes des compositions conventionellement utilisées (7,25 < Ni eq < 11,72 et 13,12 < Cr eq < 16,65).

L'optimum est obtenu à l'intérieur du petit rectangle e f g h (voir figure 2) correspondant à 9 < Ni eq < 10,2 et 14,5 < Or eq < 15,5 dans la zone i f j k h 1 de ce petit rectangle comprise entre les deux droites D et D' données par le rapport Or éq/Ni éq égal à 1,49 et 1,65 selon l'invention.

Au-dessus de la droite D on peut trouver de l'austénite résiduelle. En dessous de la droite D' on peut trouver de la ferrite résiduelle. Dans la i f j k h 1 on a de la martensite exempte d'austénite et/ou de ferrite résiduelle.

Sur la figure 2 on a indiqué en pointillé le rectangle mnpq donnant les limites des compositions décrites dans le document FR-A-1 407 452 ainsi que les trois compositions préférentielles décrites dans ce document:
10: (Ni eq 7,71; Cr eq 14,27)
11: (Ni eq 8,78; Cr eq 13,5)
12: (Ni eq 7,76; Cr eq 13,94)

Pour obtenir les caractéristiques à l'ambiante et aux températures élevées, on soumet après forgeage la pièce dans l'alliage suivant l'invention à un traitement thermique déterminé. La description qui est faite ci-après concerne une pièce forgée d'un diamètre de 1400 mm d'un poids de 30 tonnes environ.

Une homogénéisation de la pièce réalisée à une température comprise entre 1130 et 1170°C pendant un temps suffisant pour parachever la mise en solution est suivie d'un refroidissement au four jusqu'à 700 C environ. Une austénitisation entre 1050 et 1130 °C est suivie d'une trempe (huile, brouillard d'eau ou air pulsé) de façon à ce que la vitesse de refroidissement au coeur de la pièce ne soit pas inférieure à 40-C. h-1: il convient en effet d'éviter une transformation perlitique qui intervient à des vitesses faibles de refroidissement. La température de la pièce est ramenée à une température inférieure à 250° C, la transformation martensitique étant complète à cette température.

Ensuite la pièce subit un revenu qui lui donnera les caractéristiques finales. En fait ce revenu pourra comporter plusieurs stades: une première montée en température jusqu'à 560°C environ (540 - 600° C) avec maintien pendant 25 h au moins (jusqu'à 48 h). Après refroidissement lent jusqu'à l'ambiante, on procède à un deuxième revenu pour parachever la transformation de l'austénite éventuellement restante, en martensite et donner les caractéristiques désirées à la pièce. Ce traitement se fait à une température comprise entre 650 et 710°C (l'optimum se situant vers 685°C) pendant un temps similaire au premier revenu. Après in refroidissement au four jusqu'à l'ambiante, on procédera à un traitement de détente à une température inférieure de 50° C environ à la température du deuxième revenu avec un maintien de 25 à 48 h.

On a effectué de nombreux essais avec plusieurs compositions dont les compositions suivantes:

Les traitement thermiques ont été les suivants:

Les résultats de rupture instantanée à 550° C sont pour ces aciers:

Les essais de fluage - extrapolation Larson et Miller à 550°C (paramètre TK (25 + log t) 10-³)
10⁴ h : 282 MPa ± 28
10⁵ h: 185 MPa ± 14

Les allongements 5d à rupture sont compris entre 13,5 et 21 %

Les strictions à rupture sont comprises entre 41 et 70 %.

## Revendications

1. Acier contenant en masse de 0, 16 à 0,22 % de carbone (C)
moins de 0,3 % de silicium (Si)
moins de 0,5 % de manganèse (Mn)
de 0,6 à 0,9 % de nickel (Ni)
de 10,7 à 12,3 % de chrome (Cr)
de 0,8 à 1,1 % de molybdène (Mo)
de 0,22 à 0,35 % de vanadium (V)
de 0,07 à 0,20 % de niobium (Nb)
de 0,05 à 0,11 % d'azote (N₂)
moins de 0,008 % de bore (B)
et des quantités résiduelles maximales (en % du poids)
0,020 pour le soufre, 0,020 pour le phosphore, 0,025 pour le cobalt,
0,010 pour l'aluminium, 0,02 pour le titane, 0,02 pour l'étain, 0,10 pour le cuivre, 0,015 pour le tungstène, 0,020 pour l'arsenic et 0,0025 pour l'antimoine, le complément étant en fer,
ledit acier ayant un nickel équivalent calculé selon la formule:
Ni eq = 30 C + 0,5 Mn + 2 Ni + 25 N₂ + 40 B
compris entre 9 et 10,2
et un chrome équivalent calculé selon la formule:
Cr eq = Cr + 2 Si + 1,5 Mo + 5 V + 1,75 Nb
oompris entre 14,5 et 15,5
le rapport entre le Cr eq et le Ni eq étant compris entre 1,49 et 1,65.

2. Acier selon la revendication 1, caractérisé en ce que le chrome équivalent est compris entre 14,7 et 15,3.

3. Acier selon l'une des revendications précédentes, caractérisé en ce qu'il contient en poids moins de 0,1 % de silicium.

4. Acier selon l'une des revendications précédentes caractérisé en ce qu'il contient moins de 0,3 % de manganèse.

5. Acier selon l'une des revendications précédentes caractérisé en ce qu'il comporte 0,005 % de bore.

6. Procédé de traitement après forgeage d'une pièce en acier selon l'une des revendications précédentes, caractérisé en ce qu'il comporte les étapes suivantes:
- homogénéisation de la pièce réalisée à une température comprise entre 1130 et 1170°C pendant un temps suffisant pour parachever la mise en solution suivie d'un refroidissement lent au four jusqu'à 700° C environ, - austénitisation entre 1058°C et 1130°C suivie d'une trempe ramenant la température à 250° C,
- revenu lui donnant les caractéristiques finales.

7. Procédé de traitement selon la revendication 6, caractérisé en ce que le revenu comporte les stades suivants:
- première montée en température jusqu'à une température 0₁ comprise entre 540 et 600° C, de préférence 560° C, avec maintien pendant un temps t au moins égal à 25 h,
- refroidissement lent jusqu'à l'ambiante,
- seconde montée en température jusqu'à une température 8₂ comprise entre 650°C et 710°C, de préférence égale à 685°C, avec maintien pendant le temps t,
- refroidissement lent jusqu'à l'ambiante.

8. Procédé de traitement selon la revendication 7, caractérisé en ce que le revenu est suivi d'un traitement de détente à une t ture 0₃ = θ₂ - θ₀ maintenu pendant un temps au moins égal à 25 h, avec θ₀ compris entre 30' C et 50° C.

## Patentansprüche

1. Stahl, mit folgenden Komponenten in Massenprozenten:
0,16 % bis 0,22 % Kohlenstoff (C)
weniger als 0,3 % Silizium (Si)
weniger als 0,5 % Mangan (M)
0,6 % bis 0,9 % Nickel (Ni)
10,7 % bis 12,3 % Chrom (Cr)
0,8 % bis 1,1 % Molybden (Mo)
0,22 % bis 0,35 % Vanadium (V)
0,07 % bis 0,20 % Niobium (Nb)
0,05 % bis 0,11 % Stickstoff (N₂)
weniger als 0,008 % Bor (B)
und Höchstrestmengen (in Gewichtsprozent) von 0,020 % an Schwefel, 0,020 % an Phosphor, 0,025 % an Kobalt, 0,010 % an Aluminum, 0,02 % an Titan, 0,02 % an Zinn, 0,10 % an Kupfer, 0,015 % an Wolfram, 0,020 % an Arsen, und 0,0025 % an Antimon, der Rest Eisen, wobei der Stahl ein Nickeläquivalent zwischen 9 und 10,2 gemäß der Formel:
Ni äq = 30 C + 0,5 Mn + 2 Ni + 25 N₂ + 40 B,
und ein Chromäquivalent zwischen 14,5 und 15,5 gemäß der Formel:
Cr äq = Cr + 2 Si + 1,5 Mo + 5 V + 1.75 Nb
aufweist, und das Verhältnis zwischen Cr äq. und Ni äq. zwischen 1,49 und 1,65 liegt.

2. Stahl nach Anspruch 1, dadurch gekennzeichnet, daß das Chromäquivalent zwischen 14,7 und 15,3 liegt.

3. Stahl nach einem der vorhergehenden Ansprüche, dadurch gekennzeichnet, daß er weniger als 0,1 Gewichtsprozente Silizium enthält.

4. Stahl nach einem der vorhergehenden Ansprüche, dadurch gekennzeichnet, daß er weniger als 0,3 Gewichtsprozente Mangan enthält.

5. Stahl nach einem der vorhergehenden Ansprüche, dadurch gekennzeichnet, daß er 0,005 % Bor enthält.

6. Verfahren zur Behandlung eines Stahlteils gemäß einem der vorhergehenden Ansprüche nach dem Schmieden, dadurch gekennzeichnet, daß es die folgenden Stufen aufweist:
- Homogenisierung des Teils bei einer Temperatur zwischen 1130° C und 1170° C während einer Zeitdauer, die für das In-Lösung-gehen ausreicht, mit anschließender langsamer Abkühlung im Ofen bis auf 700° C,
- Austenitisierung zwischen 1058°C und 1130°C mit nachfolgender Abschreckung auf eine Temperatur von 250° C;
- Temperieren zur Erzielung der Endeigenschaften.

7. Behandlungsverfahren nach Anspruch 6, dadurch gekennzeichnet, daß das Temperieren folgende Stufen aufweist:
- erste Temperaturanhebung auf eine Temperatur θ₁ zwischen 540°C und 600°C, vorzugsweise 560°C, mit einer Verweilzeit t von mindestens 25 Stunden,
- langsames Abkühlen auf Umgebungstemperatur,
- zweite Temperaturanhebung auf eine Temperatur θ₂ zwischen 650°C und 710°C, vorzugsweise 685°C, mit einer Verweilzeit t, - langsames Abkühlen auf Umgebungstemperatur.

8. Behandlungsverfahren nach Anspruch 7, dadurch gekennzeichnet, daß auf das Temperieren eine Entspannungsbehandlung bei einer Temperatur θ₃ = θ₂ - θ₀ während mindestens 25 Stunden folgt, wobei 6₀ zwischen 30° C und 50° C liegt.

## Claims

1. A steel containing, by mass:
from 0,16 % to 0,22 % carbon (C)
less than 0,3 % silicon (Si)
less than 0,5 % manganese (Mn)
from 0,6 % to 0,9 % nickel (Ni)
from 10,7 % to 12,3 % chromium (Cr)
from 0,8 % to 1,1 % molybdenum (Mo)
from 0,22 % to 0,35 % vanadium (V)
from 0,07 % to 0,20 % niobium (Mb)
from 0,05 % to 0,11 % nitrogen (N₂)
less than 0,008 % boron (B)
and not more than the following residual percentages by mass: 0,020 % sulfur, 0,020 % phosphorus, 0,025 % cobalt, 0,010 % aluminum, 0,02 % titanium, 0,02 % tin, 0,10 % copper, 0,015 % tungsten, 0,020 % arsenic, and 0,0025 % antimony; the remainder of the alloy being iron;
said steel having a nickel equivalent calculated using the formula:
Ni eq = 30C + 0,5 Mn + 2 Ni + 25 N + 40 B,
lying in the range 9 to 10,2;
and a chromium equivalent calculated using the formula: Cr eq = Cr + 2 Si + 1,5 Mo + 5 V + 1,75 Nb
lying in the range 14,5 to 15,5;
the ratio between the chromium equivalent and the the nickel equivalent lying in the range 1,49 to 1,65.

2. A steel according to claim 1, characterized in that the chromium equivalent is in the range 14,7 to 15,3.

3. A steel according to claim 1, characterized in that it contains less than 0,1 % by weight of silicon.

4. A steel according to one of the preceding claims, characterized in that it contains less than 0,3 % of manganese.

5. A steel according to one of the preceding claims, characterized in that it contains 0,005 % boron.

6. A method of heat treating a part made by forging steel according to claim 1, characterized in that the method comprises the following steps:
- the part is homogenized at a temperature lying between 1130° C and 1170° C for sufficient time to complete putting into solution; followed by slow cooling in the oven down to about 700°C,
- the part is austenitized between 1050°C and 1130°C followed by quenching down to a temperature of 250° C; and
- tempering to obtain the final characteristics.

7. A method according to claim 6, characterized in that the tempering operation comprises the following steps:
- a first temperature rise to a temperature θ₁lying between 540°C and 600° C, and preferably 560° C, and maintaining said temperature for a period t of not less than 25 h;
- slow cooling to ambient temperature;
- a second temperature rise up to a temperature θ₂ lying between 650°C and 710°C, and preferably equal to 685°C, and maintaining said temperature for a period t; and
- slow cooling down to ambient temperature.

8. A method according to claim 7, characterized in that tempering is followed by a stabilization treatment at a temperature 8₃ = 8₂ - θ₀ maintained for a period of time not less than 25 h with 8₀ lying in the range between 30° C to 50° C.
